# EUROPÄISCHE PATENTSCHRIFT

(11) **EP 0 585 585 B1**
(45) Veröffentlichungstag und Bekanntmachung des Hinweises auf die Patenterteilung: **12.02.1997**
(21) Anmeldenummer: 93111502.6
(22) Anmeldetag: 17.07.1993
(51) Int. Cl.: G03C 1/81, G03C 1/79, D21H 19/84

(54) **Fotografischer Schichtträger mit einer Polyolefinmischung als Rückseitenbeschichtung**
Photographic support with a polyolefine mixture as backside coating
Support photographique contenant au dos du support un mélange de polyolefines

(30) Priorität: 01.09.1992 DE 4229153
(43) Veröffentlichungstag der Anmeldung: 09.03.1994
(73) Patentinhaber: Felix Schoeller jr Foto- und Spezialpapiere GmbH & Co. KG, 49086 Osnabrück (DE)
(72) Erfinder: Dethlefs, Ralf-Burkhard, Dr. Dipl.-Chem., D-49086 Osnabrück (DE)
(74) Vertreter: Minderop, Ralph H., Dr. rer. nat.

(56) Entgegenhaltungen:
- WO-A-90/02973
- DE-A- 2 312 674
- DE-A- 3 244 319

## Beschreibung

Die Erfindung betrifft einen fotografischen Schichtträger mit beidseitig aufgetragenen Kunstharzschichten.

Fotografische Schichtträger bestehen überwiegend aus fotografischen Basispapieren mit Kunstharzbeschichtungen. Diese Kunstharzbeschichtungen sind meistens beidseitig aufgetragen und bestehen auf der Rückseite des Basispapiers aus einer klaren, unpigmentierten Polyolefinschicht und auf der Vorderseite aus einer mit Weißpigmenten gefüllten Polyolefinschicht. Dabei ist die Vorderseite diejenige Seite, die später die lichtempfindlichen fotografischen Emulsionen trägt bzw. das entwickelte Bild.

Die DE-A-23 12 674 beschreibt einen Träger für fotografische, lichtempfindliche Materialien, bestehend aus einem mit Polyolefin beschichteten Papier, welches auf seiner Rückseite eine Überzugsschicht aufweist, die kolloidales Aluminiumoxid enthält. Durch die Verwendung von Aluminiumoxid auf der Rückseite wird das Entstehen von Blasen oder Nadellöchern bei der Trocknung mit Mikrowellen vermieden. Das Polyolefin kann ein Gemisch aus einem Polyethylen einer Dichte von 0,91 bis 0,97 sein, letzteres kann auch im Gemisch mit Polypropylen vorliegen.

Die Planlage eines solchen Schichtträgers ist zunächst gewährleistet, wenn die Vorder- und die Rückseitenbeschichtungen annähernd identisch sind.

Da in einem späteren Arbeitsgang jedoch nur die Vorderseite mit lichtempfindlichen fotografischen Emulsionen beschichtet wird, ist diese Ausgewogenheit dann nicht mehr gegeben. Um die Wirkung dieser zusätzlichen Vorderseitenbeschichtung auszugleichen, wird deshalb schon bei der Herstellung des Schichtträgers die Rückseitenbeschichtung derart verstärkt, daß das spätere Gesamtprodukt wiederum eine gute Planlage aufweist. Dieses kann geschehen durch eine erhöhte Schichtdicke der Rückseitenbeschichtung, durch ein Beschichtungsmaterial, welches verstärkte Zugkräfte oder höhere Steifigkeit aufweist oder durch zusätzlich aufgetragene sogenannte Anticurl-Schichten.

Gewöhnlich ist bei fotografischen Schichtträgern das Kunstharz ein Polyethylen. Um die Planlage des Endproduktes zu gewährleisten, wird der Rückseitenbeschichtung üblicherweise ein um etwa 30 - 35 % höherer Anteil an HDPE (high density polyethylene) zugesetzt als der Vorderseitenbeschichtung. HDPE ist im Gegensatz zum LDPE (low density polyethylene) von größerer Kristallinität, enthält vermehrte Mengen an Stabilisierungsmitteln und Rückständen von Katalysatoren und Säureakzeptoren und enthält mehr Bereiche hochmolekularer Anreicherungen (Gelkörper). Die Gelkörper machen sich als nicht aufschmelzende Bereiche störend bemerkbar. Bei höheren HDPE-Anteilen in der Beschichtungsmasse führt das zu erschwerten Extrusionsbedingungen durch schnelleren Druckaufbau im Extruder, hervorgerufen durch vermehrte Rückstände auf den Sieben und zu vermehrtem Ausschußmaterial durch Gelkörper (hochmolekulare Bereiche, die sich nicht in der Schmelze zerteilen lassen) in der Beschichtung. Die größere Kristallinität und der erhöhte Gehalt an Stabilisierungsmitteln erschwert die Haftung auf dem Basispapier.

Eine Möglichkeit zur Vermeidung von Curl bzw. zur Gewährleistung einer genügenden Planlage des fotografischen Materials ist in DOS 17 72 347 beschrieben. In Beispiel 5 dieser Schrift besteht die Vorderseitenbeschichtung aus Polyethylen plus Weißpigment und die Rückseitenbeschichtung aus Polypropylen. Die Verarbeitungsbedingungen für Polypropylen im Schmelzextruder unterscheiden sich von denen für Polyethylen z. B. in Schmelztemperatur und Druck und sogar, soll unter optimalen Bedingungen gefahren werden, in einer veränderten Geometrie der Extruderschnecke. Werden die Extruder für beide Polyolefine genutzt, sind deshalb stets Zeitverluste für die Umstellungen einzuplanen. Polypropylen haftet außerdem schlechter auf Papieroberflächen als LDPE.

Solche Haftungsprobleme sollen jedoch in der WO 90-002 973 durch Coextrusion gelöst werden. In dieser Patentschrift besteht die Rückseitenbeschichtung des Basispapiers aus mindestens 2 Schichten, einer Kleberschicht und einer Schicht, z. B. aus Polypropylen, zur Einstellung des Curl-Verhaltens. Diese Art der Beschichtung erfordert jedoch den höheren Aufwand der Coextrusion.

Es ist deshalb Aufgabe der Erfindung, eine Rückseitenbeschichtung nach dem Verfahren der Schmelzextrusion zu entwickeln, das die Planlage des fotografischen Schichtträgers nach der Emulsionierung bzw. Bebilderung gewährleistet, ohne dafür erschwerte oder aufwendigere Produktionsbedingungen, geringere Schichthaftung oder vermehrte Gelkörper in der Beschichtung in Kauf nehmen müssen.

Gelöst wurde die Aufgabe durch einen fotografischen Schichtträger, bestehend aus einem Träger und beidseitig aufgetragenen Kunstharzschichten, wobei die Kunstharzschicht der Rückseite ganz oder überwiegend aus einer Mischung aus niederdichtem Polyethylen (LDPE) und Polypropylen besteht und das Polypropylen ein Polypropylen-Homopolymer und/oder Polypropylen-Copolymer aus mindestens 80 Gew.% Propylen und höchstens 20 Gew.% wenigstens eines weiteren Olefins ist und das Polypropylen-Homopolymer in einer Menge von 25 bis 75 Gew.%, bezogen auf die Mischung, vorliegt.

Das in der Mischung verwendete niederdichte Polyethylen kann auch ein lineares Polyethylen (LLDPE) und/oder ein Polyethylen/(C₃ - C₈)-α-Olefin-Copolymer sein.

Das Polypropylen-Homopolymer und das Polypropylen-Copolymer kann aus 80 - 100 Gew.-% Propylen und 0 - 20 Gew.-% (C₂ bis C₄)-Olefin, vorzugsweise Ethylen, zusammengesetzt sein.

Besonders bevorzugt werden Polypropylen-Homopolymere und Polypropylen-Copolymere mit enger Molmassenverteilung von Mw/Mn = < 6, was sich in verbesserter Fließfähigkeit, Ausziehfähigkeit und in geringer Wasserdampfdurchlässigkeit auswirkt.
- M_{w} =: durchschnittliches Molekulargewicht
- Mₙ =: durchschnittliche Molekulargewichts-Anzahl
Die Mischung kann bis zu 20 Gew.-% andere Polyolefine, z. B. hochdichtes Polyethylen (HDPE), enthalten.

Die Mischung kann weiterhin bis zu insgesamt 20 Gew.-% an Weißpigmenten (z.B. Titandioxid), Farbpigmenten (z.B. Ultramarinblau), anorganischen- und organischen Füllstoffen (z.B. Siliciumdioxid), optischen Aufhellern (z.B. Stilbenderivate), Gleitmitteln (z.B. Wachse), Trennmitteln (z.B. Fluorpolymere), Antistatika (z.B. ethoxylierte tertiäre Amine) und anderen üblichen Hilfsmitteln (z.B. Antioxidantien und Alterungsschutzsmittel) enthalten.

Die Menge an Polypropylen-Homopolymer und/oder Polypropylen-Copolymer in der erfindungsgemäßen Mischung beträgt 2 bis 75 Gew.-%.

Als niederdichtes Polyethylen (LDPE) wird Polyethylen mit einem spezifischen Gewicht von 0,91 - 0,94 g/cm³ betrachtet.
Als hochdichtes Polyethylen (HDPE) wird Polyethylen mit einem spezifischen Gewicht von 0,94 - 0,97 g/cm³ betrachtet.

Die erfindungsgemäße Mischung läßt sich problemlos mit den Extruderschnecken verarbeiten, die auch für reines Polyethylen vorgesehen sind.

Durch den vollständigen bzw. teilweisen Ersatz von HDPE durch Polypropylen-Homopolymer oder -Copolymer ist das Gelkörperniveau in der Beschichtung eliminiert bzw. auf tolerierbare Werte reduziert.

Die für die Planlage des fotografischen Schichtträgers bzw. des bildtragenden Endproduktes (Bildträgermaterial) wirklich notwendige Zusatzmenge an Polypropylen-Homopolymer oder -Copolymer ist abhängig vom Anteil HDPE oder anderen Polyolefinen in der Vorderseiten- und Rückseitenbeschichtung und der Differenz der Auftragsgewichte zwischen Vorder- und Rückseitenbeschichtung.

Die Kunstharzschichten werden nach dem Schmelzextrusionsverfahren hergestellt und auf einen Träger aufgetragen, wobei zur Haftverbesserung der Schichten auf dem Träger dieser vorzugsweise einer Oberflächenaktivierung, z.B. einer Coronavorbehandlung, unterworfen wird.

Als Träger eignen sich Kunststoffolien, Textilien und Papiere. Die Kunststoffolien sind meistens Polyesterfolien, die Papiere meistens fotografische Basispapiere. Die fotografischen Basispapiere sind ein bevorzugter Träger.

Der so hergestellte fotografische Schichtträger kann weitere übliche Hilfs- bzw. Funktionsschichten tragen wie Primer- oder Haftschichten, Antistatik-, Anticurl- oder Versteifungsschichten oder beschreib- und bedruckbare Schichten.

Die folgenden Beispiele sollen die Erfindung verdeutlichen, aber nicht eingrenzen:

### Beispiele

Ein neutral-geleimtes fotografisches Basispapier von 175 g/m² Flächengewicht wurde nacheinander mittels eines Schmelzextrusionsverfahrens wie folgt beschichtet.

Zuerst wurde nach einer Corona-Vorbehandlung die Rückseite des Basispapiers, danach nach einer Corona-Vorbehandlung die Vorderseite des Basispapiers beschichtet.

Die Maschinengeschwindigkeit im Extruder betrug 150 m/min, die Schmelztemperaturen lagen zwischen 290°C und 320°C.

Die folgende Tabelle 1 nennt die Polyolefinmischungen und die Auftragsgewichte der Beschichtungen:

### Prüfergebnisse

Der Curl wird an kreisförmigen Prüflingen von 17 cm Durchmesser gemessen. Die Scheiben werden 4 Tage bzw. 14 Tage bei 80 % relativer Feuchte und 23°C in einer Klimakammer aufbewahrt.

Der Curl wird folgendermaßen gemessen:
Curl zur Vorderseite erhält als Vorzeichen ein plus (+)
Curl zur Rückseite erhält als Vorzeichen ein minus (-)

Es wird angenommen, daß die Krümmung (Curl) der ausgestanzten Scheibe einen Kreisbogen beschreibt. Dieser angenommene Vollkreis wird in Achtel eingeteilt.

Der Curl wird ausgedrückt in Achtel, z. B.
ein Curl von 8 wäre 8/8 = 1 Vollkreis
ein Curl von 4 wäre 4/8 = 1 Halbkreis
ein Curl von 1 wäre 1/8 = 1/8 Kreis

Mit Schablonen wird der Wert gemessen.

Das Gelkörperniveau wird an 1 m² großen Mustern im Schräglicht bestimmt. Die Gelkörper sind als kleine Erhebungen erkennbar. Das Niveau wird beurteilt:
gering = < 5 Gelkörper/m²
mittel = 5 - 15 Gelkörper/m²
hoch = > 15 Gelkörper/m²

Tabelle 2 zeigt die Prüfergebnisse

**Tabelle 2:**

| | Curl | | Gelkörperniveau |
|---|---|---|---|
| | 80 % rel. Feuchte nach | | |
| | 4 Tagen | 14 Tagen | |
| B1 | - 0,9 | - 1,1 | nicht vorhanden |
| B2 | - 0,7 | - 0,9 | nicht vorhanden |
| B3 | - 0,6 | - 0,9 | gering |
| B4 | - 0,7 | - 1,1 | nicht vorhanden |
| B5 | - 0,8 | - 1,1 | gering |
| B6 | - 0,8 | - 1,1 | gering |
| V1 | - 0,7 | - 1,1 | hoch |
| V2 | - 0,8 | - 1,1 | hoch |
| V3 | - 0,6 | - 0,9 | mittel |

Aus Gründen der Übersicht wurde unter Beispiel B6 nur ein Polypropylen-Copolymer aufgeführt. Ähnliche, in der Aussage gleichwertige Ergebnisse wurden auch erhalten mit Polypropylen-Copolymere mit 1,5 Gew.-% und 4,0 Gew.-% Ethylen und mit einem Polypropylen-Block-Copolymer mit 10 Gew.-% Etylen.

Der bei allen Schichtträgern erzielte leichte Curl (Krümmung) hin zur Rückseite ist gewollt, da dieser durch die noch aufzutragenden lichtempfindlichen fotografischen Emulsionsschichten wieder annähernd ausgeglichen wird.

Die Ergebnisse zeigen, daß durch Ersatz von HDPE durch Polypropylen-Homopolymer oder -Copolymer in der Rückseitenbeschichtung fotografischer Schichtträger das Curl-Verhalten auf dem gleichen Niveau gehalten, die Anzahl der Gelkörper jedoch gesenkt werden kann. Dadurch läßt sich die Ausschußrate reduzieren. Die Rezepturumstellung ist ohne Veränderung der Maschinenkonzeption möglich.

## Patentansprüche

1. Fotografischer Schichtträger, bestehend aus einem Träger und beidseitig aufgetragenen Kunstharzschichten, wobei die Kunstharzschicht der Rückseite ganz oder überwiegend aus einer Mischung aus niederdichtem Polyethylen (LDPE) und Polypropylen besteht, dadurch gekennzeichnet, daß das Polypropylen ein Polypropylen-Homopolymer und/oder Polypropylen-Copolymer aus mindestens 80 Gew.% Propylen und höchstens 20 Gew.% wenigstens eines weiteren Olefins ist und daß das Polypropylen-Homopolymer in einer Menge von 25 bis 75 Gew.%, bezogen auf die Mischung, vorliegt.

2. Fotografischer Schichtträger nach Anspruch 1, dadurch gekennzeichnet, daß der Träger ein fotografisches Basispapier ist.

3. Fotografischer Schichtträger nach Anspruch 1 und 2, dadurch gekennzeichnet, daß das Polypropylen-Homopolymer und/oder das Polypropylen-Copolymer eine enge Molmassenverteilung besitzt, vorzugsweise < 6.

4. Fotografischer Schichtträger nach Anspruch 1 bis 3, dadurch gekennzeichnet, daß das niederdichte Polyethylen ganz oder teilweise ein lineares niederdichtes Polyethylen (LLDPE) ist.

5. Fotografischer Schichtträger nach Anspruch 1 bis 4, dadurch gekennzeichnet, daß die Kunstharzschicht der Rückseite bis zu 20 Gew.% andere Polyolefine enthält.

6. Fotografischer Schichtträger nach Anspruch 5, dadurch gekennzeichnet, daß das andere Polyolefin ein hochdichtes Polyethylen (HDPE) ist.

7. Fotografischer Schichtträger nach Anspruch 1 bis 6, dadurch gekennzeichnet, daß die Kunstharzschicht der Rückseite insgesamt bis zu 20 Gew.% an Weißpigmenten, Farbpigmenten, optischen Aufhellern, Gleitmitteln, Trennmitteln, Antistatika, anorganischen und organischen Füllstoffen und anderen Hilfsstoffen enthält.

8. Fotografischer Schichtträger nach Anspruch 1 bis 7, dadurch gekennzeichnet, daß der Schichtträger noch weitere Funktionsschichten wie Primer-/Haftschichten, Antistatikschichten, Anticurlschichten, Versteifungsschichten und beschreib- und bedruckbare Schichten enthält.

## Revendications

1. Couche de support photographique constituée d'un support et de couches de résine synthétiques appliquées sur les deux faces, dans laquelle la couche de résine synthétique du verso est constituée totalement ou principalement d'un mélange de polyéthylène basse densité (LDPE) et de polypropylène, caractérisée en ce que le polypropylène est un homopolymère de polypropylène et/ou un copolymère de polypropylène comprenant au moins 80% en poids de propylène et au maximum 20% en poids d'au moins d'une autre oléfine et en ce que l'homopolymère de propylène est présent en quantités comprises entre 25 et 75% en poids du mélange.

2. Support de couche photographique selon la revendication, caractérisé en ce que le support est un papier de base photographique.

3. Support de couche photographique selon les revendications 1 ou 2, caractérisé en ce que l'homopolymère de polypropylène et/ou le copolymère de polypropylène présentent une distribution des masses moléculaires étroite, qui est de préférence < 6.

4. Support de couche photographique selon les revendications 1 à 3, caractérisé en ce que le polyéthylène basse densité est en totalité ou partiellement un polyéthylène linéaire basse densité (LLDPE).

5. Couche de support photographique selon les revendications 1 à 4, caractérisée en ce que la couche de résine synthétique du verso contient jusqu'à 20% en poids d'autres polyoléfines.

6. Support de couche photographique selon la revendication 6, caractérisé en ce que l'autre polyoléfine est un polyéthylène haute densité (HDPE).

7. Support de couche photographique selon les revendications 1 à 6, caractérisé en ce que la couche de résine synthétique du verso contient au total jusqu'à 20% en poids de pigments blancs, de pigments colorés, d'agents de blanchiment optique, d'agents lubrifiants, d'agents de séparation, d'agents antistatiques, de charges organiques et inorganiques et d'autres adjuvants.

8. Support de couche photographique selon les revendications 1 à 7, caractérisé en ce que le support de couche contient, en outre, d'autres couches fonctionnelles telles que couche primaire, couche d'adhérence, couche antistatique, couche contre la déformation, couche augmentant la rigidité et couche pouvant recevoir l'écriture et l'impression.

## Claims

1. Photographic support material consisting of a carrier and synthetic resin layers applied to both sides, and wherein the synthetic resin layer on the back side is partially or entirely a blend of low density polyethylene (LDPE) and a polypropylene, characterized therein that the polypropylene is a polypropylene homopolymer and/or polypropylene copolymer of at least 80 wt% propylene and at most 20 wt% of at least one other olefin and that the polypropylene homopolymer is present in the blend in an amount of 25 to 75 wt%, based on the blend.

2. Photographic support material of claim 1, characterized therein that the carrier is a photographic base paper.

3. Photographic support material of claim 1 and 2, characterized therein that the polypropylene homopolymer and/or the polypropylene copolymer has a molecular weight distribution of < 6.

4. Photographic support material of claims 1 to 3, characterized therein that the low density polyethylene is partially or entirely a linear low density polyethylene (LLDPE) .

5. Photographic support material of claims 1 to 4, characterized therein that the synthetic resin layer on the back side contains up to 20 wt% of other polyolefins.

6. Photographic support material of claim 5, characterized therein that the other polyolefin is a high density polyethylene (HDPE).

7. Photographic support material of claims 1 to 6, characterized therein that the synthetic resin layer on the back side contains a total of up to 20 wt% of additives from the group consisting essentially of white pigments, colored pigments, optical brighteners, lubricants, separating agents, antistatics, and organic and inorganic fillers.

8. Photographic support material of claims 1 to 7, characterized therein that the support material also contains other functional layers which include at least one of primer/adhesive layers, antistatic layers, anticurl layers, reinforcing layers, writable layers and printable layers.
